# EUROPÄISCHE PATENTSCHRIFT

(11) **EP 0 238 859 B1**
(45) Veröffentlichungstag und Bekanntmachung des Hinweises auf die Patenterteilung: **21.08.1991**
(21) Anmeldenummer: 87102491.5
(22) Anmeldetag: 21.02.1987
(51) Int. Cl.: C22C 9/01, C22C 9/06

(54) **Korrosionsbeständiger Kupferwerkstoff für Rohrleitungen, Behältnisse od. dgl. für strömende Medien, insbesondere Kalt- und/oder Warmwasserrohre**
Corrosion-resistant copper alloy for pipings, tanks or the like for flowing liquids, particularly for cold and/or hot water pipes
Matériau à base de cuivre, résistant à la corrosion et utilisable pour tuyauteries, réservoirs et accessoires pour fluides en circulation, en particulier pour tuyauteries pour eau chaude et/ou froide

(30) Priorität: 22.02.1986 DE 3605796
(43) Veröffentlichungstag der Anmeldung: 30.09.1987
(73) Patentinhaber: William Prym GmbH & Co. KG, 52224 Stolberg (DE)
(72) Erfinder: Grefkes, Horst, Dr. Dipl.-Ing., D-4060 Viersen (DE); Troost, Alex, Professor Dr., D-5100 Aachen (DE); Akin, Okan, Professor Dr., Dipl. Ing., Hoenbroek (NL)
(74) Vertreter: Mentzel, Norbert, Dipl.-Phys.

(56) Entgegenhaltungen:
- US-A- 3 259 491
- US-A- 3 993 479

## Beschreibung

Die Erfindung richtet sich auf Kupferwerkstoffe der im Oberbegriff des Anspruches 1 angegebenen Art. Bei diesen bekannten Kupferwerkstoffen haben in letzter Zeit die Schadensfälle, verursacht durch Korrosionserscheinungen an Kalt- und Warmwasserrohren,erheblich zugenommem. Diese Schadensfälle sind vor allem bei Installationsrohren für den Heizungs- und Sanitärbereich zu beobachten. Mehr als ein Drittel der Schäden stellen sich in ca. vier bis fünf Jahren nach Inbetriebnahme ein. Schon nach dieser kurzen Betriebszeit ergeben sich hohe Reparatur- und vor allem zusätzliche Folgekosten, wenn solche Installationsrohre unter Putz oder im Mauerwerk verlegt wurden.

Korrosionen an Rohrleitungen können in fünf Gruppen unterteilt werden, nämlich eine gleichmäßige Flächenkorrosion, einen Loch- oder Muldenfraß, einen selektiven Korrosionsangriff (bei Kupfer-Zink-Legierungen) und eine Spannungsrißkorrosion. Darüber hinaus kann in kritischen Bereichen, wie Querschnittsänderungen oder Rohrbögen eine Kontaktkorrosion auftreten.

Um Installationsanlagen instandzuhalten und ihre Lebensdauer zu verlängern werden wasserseitige Maßnahmen getroffen durch Zugabe von Phosphaten oder Silikaten zum strömenden Medium, sogenannten Inhibitoren im Versorgungswasser. Wasserversorgungsunternehmen, wie Stadt-Wasserwerke, haben solche Großversuche eingeleitet, die jedoch keine eindeutigen und durchschlagenden Erfolge brachten. Solche Zugaben im Versorgungswasser über längere Zeit sind kostenaufwendig und beeinträchtigen die Wasserqualität für den Verbraucher.

Der Erfindung liegt die Aufgabe zugrunde, einen Kupferwerkstoff der im Oberbegriff des Anspruches 1 genannten Art zu entwickeln, der eine verminderte Empfindlichkeit gegenüber Lochfraß und Spannungsrißkorrosion aufweist und sich durch einen erhöhten Kavitationswiderstand auszeichnet. Dies wird erfindungsgemäß durch Hinzufügung der im Kennzeichen des Anspruches 1 angeführten Legierungsbestandteile zum Kupfer erreicht. Die gewünschten Wirkungen werden optimiert, wenn man zum Kupfer einen Legierungsgehalt dieser Bestandteile gemäß Anspruch 2 zugibt. In Abhängigkeit von der künftigen Anwendung der Werkstoffe werden innerhalb dieser Grenzen die Bestandteile in den verschiedenen Mischungskomponenten gewählt. So wird der Zusatz von Phosphor in der Mischungskomponente (c) nur in Bereichen eingesetzt, in denen von einer Kaltverformung der Kupferlegierung abgesehen werden kann, wie im Anspruch 3 zum Ausdruck gebracht ist. Ansonsten wird bei phosphorfreien Kupferlegierungen nur mit Arsenzusatz gearbeitet.

Anhand der Zeichnungen und der nachfolgenden Beschreibung ist die Erfindung verdeutlicht. Es zeigen:
Fig. 1 bis 5 elektrochemische Gleichgewichtsdiagramme (POURBAIX-Diagramme) für Aluminium, Titan, Niob, Nickel und Chrom, deren Oxiden und Ionen,
Fig. 6 ein Diagramm über die Änderung des Gitterparameters a von Kupfer in Abhängigkeit vom Aluminiumgehalt,
Fig. 7 ein Zustandsdiagramm des Zweistoffsystems Kupfer-Niob und
Fig. 8 das Zustandsdiagramm des Zweistoff-Systems Kupfer-Titan

In den Diagrammen von Fig. 1 bis 5 sind die Elektrodenpotentiale über p_{H}-Werten aufgetragen für die genannten Metalle, Metalloxide und Ionen. Die Diagramme enthalten die chemischen und elektrochemischen Gleichgewichtskurven des jeweiligen Systems Metall/Lösung und grenzen die Bedingungen ab, unter denen man Immunität, d.h. keinen Angriff der Metalle, Korrosion oder Passivität erwarten kann. Jede Kurve stellt eine im Gleichgewicht befindliche Reaktion dar. Eine horizontale Linie entspricht einem Gleichgewichtszustand, in dem Elektronen, aber keine H⁺- oder OH⁻-Ionen enthalten sind. Eine senkrechte Linie entspricht einem Gleichgewichtszustand, in dem H⁺- oder OH⁻-Ionen, aber keine Elektronen enthalten sind. Eine geneigte Gerade schließlich entspricht einem Gleichgewichtszustand, in dem sowohl H⁺- und OH⁻-Ionen als auch Elektronen enthalten sind. Die Diagramme enthalten Bereiche, in denen die Metalle als Ionen in Lösung gehen und Bereiche, in denen die Metalle als kondensierte Phase entweder als reines Metall oder als Metalloxid vorliegen.

Für p_{H} - und Potentialbereiche, in denen Metall-Ionen stabil sind, wird sich das Metall solange auflösen, bis die Gleichgewichtskonzentration der Metall-Ionen erreicht ist. Eine derartige Auflösung bedeutet Korrosion. Für Bereiche, in denen gelöste Ionen existieren, ist ebenfalls Korrosion zu erwarten. Für Bereiche, in denen das Metall stabil ist, tritt keine Korrosion ein. Dieser Bereich wird auch Immunitätsbereich genannt. Für Bereiche schließlich, in denen feste Produkte stabil sind, wird ebenfalls der Korrosionsvorgang durch eine schützende Oxidschicht verhindert. Hierbei spricht man von Passivitätsbereich.

Ausweislich der p_{H}- Potential-Diagramme erweisen sich die Elemente aus den Komponenten Titan/Niob, Nickel/Chrom sowie Aluminium/Silizium vor allem durch eine Verschiebung des Ruhepotentials zu positiven Werten als geeignete Zusatzelemente für die Steigerung der Korrosionsbeständigkeit. Die Komponente Germanium/Gallium bildet in wässrigen Lösungen keine löslichen Oxide, sondern in weiten Bereichen Ionen, die anstelle von Kupfer bei bestimmten elektrochemischen Potentialen in Lösung gehen. Solche Legierungsbestandteile können als "Opferelemente" bezeichnet werden. Durch sie ergibt sich im Kupfer ein Zementationseffekt.

Zur Verbesserung der Kupferlegierung gegenüber der Kavitations-Korrosion wird erfindungsgemäß als Legierungsbestandteil die Mischungskomponente Aluminium/Silizium hinzugefügt. Diese können durch einen Zusatz von Arsen/Phosphor in ihrer Wirkung unterstützt werden. Dies ist auch deshalb bedeutsam, weil Arsen und Phosphor den passivierenden Einfluß von Nickel, Titan, Niob und Aluminium unterstützen. Letztere bilden in weiten Bereichen wasserunlösliche Oxide. Die Oxide unterstützen die Bildung einer schützenden Deckschicht. Wie schon erwähnt, dienen Germanium und Gallium dabei als Opferelemente. Sofern die erfindungsgemäße Kupferlegierung bei ihrer Verarbeitung keiner Kaltverformung unterliegt, kann Phosphor als Zusatz verwendet werden. Andernfalls bildet man eine phosphorfreie Kupferlegierung nur mit Arsenzusätzen.

Die Legierungsbestandteile werden anteilsmäßig unter Berücksichtigung des chemischen Potentials und der Änderung des Gitterparameters von Kupfer den Kupferlegierungen derart zugesetzt, daß eine Mischkristallbildung erfolgt und eine Mehrphasigkeit in der Kristallkonfiguration bei Abwesenheit eines Elektrolyten nicht zu elektrochemischer Reaktion oder Korrosion durch Lochfraß führt. Fig. 6 zeigt dabei die Gitterkonstanten verschiedener Kupfer-Mischkristalle mit unterschiedlichem Legierungsgehalt des Metalls im Kupfer. Abgesehen von Nickel nimmt die Gitterkonstante bei zunehmender Lösung des Metalls im Kupfer, elementabhängig, mehr oder weniger zu.

Wird z.B. Titan/Niob mit Kupfer legiert, so ist es bei der Herstellung der Legierung erforderlich, die Wärmebehandlung mit kontrollierter Geschwindigkeit abzukühlen. Die Fig. 7 und 8 zeigen Zustandsdiagramme für verschiedene Kupfer-Mischkristalle, und zwar in Fig. 7 das Zweistoffsystem Kupfer-Niob über den ganzen Mischungsbereich zwischen reinem Niob und reinem Kupfer in Abhängigkeit von der Temperatur des Mischkristalls, während Fig. 8 die entsprechenden Verhältnisse für das Zweistoffsystem Kupfer-Titan darstellt.

Die Zugabe von Nickel begünstigt die Erweiterung des Mischkristallbereichs in der erfindungsgemäßen Kupferlegierung. Dadurch können größere Mengen an Legierungselementen hinzugefügt werden. Angestrebt wird eine Legierung mit möglichst hohem Gehalt an Legierungselementen, wobei das Endprodukt einen Kupfermischkristall aus einer möglichst einphasigen Legierung bildet. Eine gute Zusammensetzung der erfindungsgemäßen Kupferlegierung ergibt sich aus den im Anspruch 1 angeführten Komponenten, während eine optimale Korrosionsbeständigkeit, die auch besonders wirtschaftlich herzustellen ist, aus den in Anspruch 2 erwähnten Zusammensetzungen sich ergibt. Die zu jeder Mischungskomponente, wie z.B. Aluminium/Silizium angegebenen Grenzwerte der einzelnen Legierungsbestandteile, die jeweils in Gewichts-Prozenten angegeben sind, bedeuten, daß die Summe der Anteile beider Elemente in diesem Bereich liegt, wobei im Extremfall das eine oder aber das andere Element in dieser Komponente fehlen kann.

Die Eigenschaften der erfindungsgemäßen Kupferlegierung zeigen, daß die Warm- und Kaltverformbarkeit durchaus vergleichbar mit derjenigen von herkömmlichen walzbaren Kupferlegierungen ist. Wie schon erwähnt, ist aber die Korrosionsbeständigkeit der erfindungsgemäßen Legierung wesentlich verbessert. Zu beachten bleibt lediglich bei der erfindungsgemäßen Kupferlegierung, daß beim Herstellungsvorgang eine langsame Abkühlung nach der Wärmebehandlung des Gemischs herbeigeführt wird, damit keine Ausscheidungen im Mischkristall entstehen, die eine Aushärtung und damit eine Verfestigung im Werkstoff herbeiführen. Dies wirkt sich nämlich oftmals nachteilig auf die weitere Verarbeitung des Werkstoffs aus.

Die erfindungsgemäße Kupferlegierung läßt sich, wie die Praxis überraschend zeigte, mit besonders gutem Erfolg für Installationsrohre in Heizungs- und Sanitäranlagen anwenden. Die Kupferlegierung wird auch erfolgreich bei Industrierohren und anderen Leitungssystemen angewendet, wie z.B. bei Kraftfahrzeugen. Aus der Kupferlegierung lassen sich anstelle von Rohren auch Heißwasserbereitungsgeräte, Behälter, Boiler, Kühler und Wärmetauscher aufbauen. Im Industriebereich ist die Anwendung bei Meerwasser-Entsalzungs-Anlagen denkbar Es kann schließlich auch die Anwendung dieses Werkstoffs zum Bau von Rohren und Behältnissen verwendet werden, die andere strömende Medien als Wasser bzw. Wasserdampf aufzunehmen haben.

## Patentansprüche

1. Korrosionsbeständiger Kupferwerkstoff für Rohrleitungen, Behältnisse od. dgl. zur Aufnahme von strömenden Medien, insbesondere Kalt- und/oder Warmwasserrohre für den Installations-, Sanitär-, Industrie- und Fahrzeug-Bereich, **dadurch** **gekennzeichnet**,
daß dem Kupfer Legierungsbestandteile in folgenden Gewichts-Prozenten der Gesamt-Mischung zugesetzt sind:
(a) Aluminium und/oder Silizium von 0,1 bis 6 %,
(b) Titan und/oder Niob von 0,1 bis 2 %,
(c) Arsen und/oder Phosphor von 0,04 bis 0,1 %,
(d) Nickel und/oder Chrom von 0,1 bis 8 %,
(e) Germanium und/oder Gallium von 0,1 bis 0,5 %,
wobei die Prozentangaben sich jeweils auf die Summe der beiden Bestandteile jeder Mischungskomponente (a) bis (e) richten.

2. Kupferwerkstoff nach Anspruch 1, dadurch gekennzeichnet, daß der Legierungsgehalt des Kupfers sich zusammensetzt aus
(a) Aluminium und/oder Silizium von 0,1 bis 3 %,
(b) Titan und/oder Niob von 0,1 bis 0,5 %,
(c) Arsen und/oder Phosphor von 0,04 bis 0,1 %,
(d) Nickel und/oder Chrom von 0,1 bis 4 %,
(e) Germanium und/oder Gallium von 0,1 bis 0,2 %.

3. Kupferwerkstoff nach Anspruch l oder 2, der bei seiner Verarbeitung im wesentlichen einer Kaltverformung unterliegt, **dadurch** **gekennzeichnet**,
daß die Legierung hinsichtlich der Mischungskomponente (c) frei von Phosphor ist und nur Arsen aufweist.

## Claims

1. A corosion-resistant copper material for pipelines, containers or the like for accommodating flowing media, in particular cold and/or hot water pipes for the installation, sanitary, industry and vehicle areas, characterised in that
alloying constituents in the following percentages by weight of the total mixture are added to the copper :
(a) aluminium and/or silicon from 0.1 to 6 %,
(b) titanium and/or niobium from 0.1 to 2 %,
(c) arsenic and/or phosphorus from 0.04 to 0.1 %,
(d) nickel and/or chromium from 0.1 to 8 %,
(e) germanium and/or gallium from 0.1 to 0.5 %,
wherein the percentages are respectively related to the sum of the two constituents of each component (a) to (e) of the mixture.

2. A copper material according to claim 1 characterised in that the alloying content of the copper is composed of:
(a) aluminium and/or silicon from 0.1 to 3 %,
(b) titanium and/or niobium from 0.1 to 0.5 %,
(c) arsenic and/or phosphorus from 0.04 to 0.1 %,
(d) nickel and/or chromium from 0.1 to 4 %,
(e) germanium and/or gallium from 0.1 to 0. 2 %.

3. A copper material according to claim 1 or claim 2 rich is substantially subjected to cold working in processing thereof, characterised in that
the alloy is free from phosphorus and only has arsenic in respect of component (c).

## Revendications

1. Matière à base de cuivre, résistante à la corrosion, pour tuyauteries, réservoirs ou éléments analogues destinés à recevoir des fluides en écoulement, notamment pour des tuyaux d'eau froide et/ou d'eau chaude utilisés dans le domaine de la plomberie, du sanitaire, de l'industrie et des véhicules, caractérisée en ce que
des constituants d'alliage sont ajoutés au cuivre dans les pourcentages en poids suivants par rapport au total du mélange :
(a) aluminium et/ou silicium : de 0,1 à 6%,
(b) titane et/ou niobium : de 0,1 à 2%,
(c) arsenic et/ou phosphore : de 0,04 à 0,1%,
(d) nickel et/ou chrome : de 0,1 à 8%,
(e) germanium et/ou gallium : de 0,1 à 0,5%,
les valeurs de pourcentage étant chaque fois rapportées à la somme des deux constituants de chaque composant de mélange (a) à (e).

2. Matière à base de cuivre suivant la revendication 1, caractérisée en ce que la teneur d'alliage du cuivre se compose de :
(a) aluminium et/'ou silicium : de 0,1 à 3%,
(b) titane et/ou niobium : de 0,1 à 0,5%,
(c) arsenic et/ou phosphore : de 0,04 à 0.1%,
(d) nickel et/ou chrome : de 0,1 à 4%,
(e) germanium et/ou gallium : de 0,1 à 0,2%.

3. Matière à base de cuivre suivant la revendication 1 ou 2 qui, lors de son façonnage, est essentiellement soumise à une déformation à froid, caractérisée en ce que,
en ce qui concerne le composant de mélange (c), l'alliage est exempt de phosphore et ne contient que de l'arsenic.
